# EUROPÄISCHE PATENTSCHRIFT

(11) **EP 0 674 021 B1**
(45) Veröffentlichungstag und Bekanntmachung des Hinweises auf die Patenterteilung: **06.12.2000**
(21) Anmeldenummer: 95103622.7
(22) Anmeldetag: 14.03.1995
(51) Int. Cl.: C23F 11/16, C23F 11/10, C23F 11/08

(54) **Verfahren zur Verhinderung der Korrosion von Metallen in wässrigen Systemen**
Process for inhibiting metal corrosion in aquous systems
Procédé pour inhiber la corrosion des métaux dans des systèmes aqueux

(30) Priorität: 23.03.1994 DE 4409990
(43) Veröffentlichungstag der Anmeldung: 27.09.1995
(73) Patentinhaber: Schilling Chemie GmbH u. Produktion KG, D-71691 Freiberg (DE)
(72) Erfinder: Scharmann, Rolf, Dipl.-Ing., D-71692 Marbach (DE)
(74) Vertreter: Riedel, Peter, Dipl.-Ing.

(56) Entgegenhaltungen:
- EP-A- 0 019 197
- BE-A- 661 452
- DE-B- 1 696 316
- FR-A- 1 361 613
- US-A- 4 311 599

## Beschreibung

Die Erfindung betrifft eine Verwendung eines Inhibitors zur Verhinderung der Korrosion in wässrigen systemen. Aus dem Lexikon Römpp, 9. Auflage, Bd. 4, S. 2749 ist es bekannt, daß Methylenblau in der. Teichwirtschaft gegen Algen und Pilze wirkt.

In der DE 28 12 261 A1 ist erwähnt, daß Methylenblau eine antimikrobielle Wirkung hat. Die DE 31 35 194 C2 beschreibt die Verhinderung von Algen- und Schleimbakterienwachstum in wässrigen Systemen durch Zugabe von Methylenblau.

Die BE-A-0 661 452 und DE-B-1 696 316 beschreiben jeweils Verfahren zum Korrosionsschutz von metallischen Gegenständen. Dabei wird jeweils Hydrazin als Sauerstoffbindemittel und Methylenblau als Aktivator benutzt.

Die US-A-4 311 599 beschreibt eine Maßnahme zum Korrosionsschutz, wobei methylenblau in seiner reduzierten Form zur Sauerstoffbindung eingesetzt wird.

Die Behandlung von offenen oder geschlossenen wasserführenden Systemen zum Schutz gegen den korrosiven Angriff des Wassers gehört seit langem zum Stand der Technik.

Besonders bewährt hat sich hierbei die Verwendung von phosphorhaltigen Verbindungen, wie z.B. Phosphonsäuren oder anorganischen Phosphaten, häufig in Kombination mit Schwermetallsalzen (Zinksalze, Natriummolybdate, Natriumchromate) sowie Natriumnitrit, Natriumnitrat Natriumborat, Natriumbenzoat und Triazolderivate.

Diese Kombinationen haben eine gute technische Wirksamkeit. Ihre Verwendung wird in jüngster Zeit jedoch mehr und mehr eingeschränkt durch ökologische und gesetzgeberische Forderungen.

Speziell bei offenen Kühlwassersystemen regelt der Anhang 31 zu Paragraph 7a des Wasserhaushaltsgesetzes "Abwasser aus Kühlkreisläufen" Art und Menge der zur Wasserbehandlung in solchen Systemen einzusetzenden Stoffe, wobei besonders die Anwendung von Mikrobiciden stark eingeschränkt wird.

Phosphorhaltige Kombinationen haben den Nachteil, daß sie häufig durch Eutrophierung des Wassersystems verstärkt zu biologischem Wachstum führen und die zusätzliche Verwendung von Mikrobiciden erforderlich machen. Die Verwendung dieser phosphorhaltigen Kombinationen kann weiterhin bei Einsatz von Wässern mit größerer Wasserhärte zur Bildung von Apatit oder apatitähnlichen Ablagerungen führen, die zu Betriebsstörungen führen und nur sehr schwer zu entfernen sind.

Der Einsatz dieser Kombination mit Zinksalzen bei höheren pH-Werten (pH > 8,0) führt im allgemeinen zu verstärkter Verschlammung des Systems durch die Ausfällung von Zinkhydroxid.

Bei der Anwendung von Methylenblau als Korrosionsinhibitor in solchen Systemen werden die Anforderungen nach Anhang 31 zu Paragraph 7a WHG erfüllt.

Überraschenderweise wurde gefunden, daß Methylenblau eine gute Korrosionsschutzwirkung hat, ohne die genannten technischen Nachteile aufzuweisen. Dabei wird Methylenblau auf den Metalloberflächen adsorbiert. Diese Adsorption wird offensichtlich begünstigt durch die aromatische Struktur der Verbindung; der Effekt wird durch das Ringstickstoffatom zusätzlich unterstützt.

Ursache der stark kathodisch wirksamen Inhibition des Methylenblau ist eine Transporthemmung im Diffusionsfilm. Offenbar besteht die transporthemmende Substanz aus schwer löslichen Verbindungen, die sich im kathodischen Bereich an der Metalloberfläche bilden. Zusätzlich begünstigt Methylenblau bei Eisenwerkstoffen die Ausbildung einer Magnetitschutzschicht durch teilweise Stabilisierung der bei der Korrosion im ersten Stadium gebildeten Eisen-II-ionen.

Die Mengen, die dem wässrigen System hier zweckmäßigerweise zugegeben werden, liegen im Bereich von 0,1 - 1000 g/m³, vorzugsweise 1 - 10 g/m³.

Die Herstellung von Methylenblau erfolgt nach an sich bekannten Methoden und ist nicht Gegenstand der Erfindung.

## Patentansprüche

1. Verwendung eines Inhibitors zur Verhinderung der Korrosion von Metallen in wäßrigen Systemen, wobei der Inhibitor im wesentlichen aus 3,7 - Bis (dimethylamino) - phenothiaziniumchlorid (Methylenblau) besteht.

2. Verwendung nach Anspruch 1, wobei das Methylenblau in einer Menge von 0,1 - 1000 g/m³, vorzugsweise 1 - 10 g/m³, zugesetzt wird.

3. Verwendung von Methylenblau nach Anspruch 1 oder 2, in einer Kombination mit zusätzlichen Härtestabilisatoren und Dispergiermitteln, vorzugsweise auf Basis von Polyacrylsäuren, Polycarbonsäuren und Phosphonsäuren sowie deren Natriumsalzen.

4. Verwendung von Methylenblau nach einem der Ansprüche 1 bis 3,
in Kombination mit zusätzlichen bekannten Korrosionsinhibitoren, vorzugsweise Natriummolybdat, Natriumsilikate, Natriumphosphate, Natriumnitrat, spezielle Phoshonsäuren und Phosphonate sowie Zinksalzen.

5. Verwendung von Methylenblau nach einem der Ansprüche 1 bis 4 in einem Kühlkreislauf, einer Luftbefeuchtungsanlage, einem Prozeßwasserkreislauf, einem Heizungswasserkreislauf, einem Heißwasserkreislauf oder einem Kaltwasserkreislauf.

## Claims

1. Use of an inhibitor to prevent the corrosion of metals in water systems, the inhibitor essentially consisting of 3,7-bis(dimethylamino)-phenothiazinium chloride (methylene blue).

2. Use as claimed in claim 1, in which the methylene blue is added in a quantity of 0.1 - 1000 g/m³, preferably 1 - 10 g/m³.

3. Use of methylene blue as claimed in claim 1 or 2, in a combination with added hardness stabilisers and dispersing agents, preferably with a base of polyacrylic acids, polycarboxylic acids and phosphonic acids as well as the sodium salts thereof.

4. Use of methylene blue as claimed in one of claims 1 to 3,
in combination with additional known corrosion inhibitors, preferably sodium molybdate, sodium silicates, sodium phosphates, sodium nitrate, in particular phosphonic acids and phosphonates as well as zinc salts.

5. Use of methylene blue as claimed in one of claims 1 to 4 in a coolant circuit, an air humidifier system, a process water circuit, a heating system water circuit, a hot water circuit or a cold water circuit.

## Revendications

1. Utilisation d'un inhibiteur pour inhiber la corrosion de métaux dans des systèmes aqueux, dans laquelle l'inhibiteur consiste essentiellement en chlorure de 3,7-bis (diméthylamino) - phénothiazinium (bleu de méthylène).

2. Utilisation suivant la revendication 1, dans laquelle le bleu de méthylène est ajouté en une quantité de 0,1 - 1000 g/m³, de préférence de 1 - 10 g/m³.

3. Utilisation de bleu de méthylène suivant l'une des revendications 1 et 2, en combinaison avec des stabilisateurs de dureté et des agents dispersants supplémentaires, de préférence à base d'acides polyacryliques, d'acides polycarboniques et d'acides phosphoniques, ainsi que de leurs sels de sodium.

4. Utilisation de bleu de méthylène suivant l'une des revendications 1 à 3, en combinaison avec des inhibiteurs de corrosion supplémentaires connus, de préférence molybdate de sodium, silicates de sodium, phosphates de sodium, nitrate de sodium, acides phosphoniques et phosphonates spéciaux, ainsi que sels de zinc.

5. Utilisation de bleu de méthylène suivant l'une des revendications 1 à 4 dans un circuit de refroidissement, une installation d'humidification d'air, un circuit d'eau industrielle, un circuit d'eau de chauffage, un circuit d'eau chaude ou un circuit d'eau froide.
